# EUROPÄISCHE PATENTSCHRIFT

(11) **EP 0 387 682 B1**
(45) Veröffentlichungstag und Bekanntmachung des Hinweises auf die Patenterteilung: **11.10.1995**
(21) Anmeldenummer: 90104330.7
(22) Anmeldetag: 07.03.1990
(51) Int. Cl.: B22C 1/16, B22C 1/18, B22C 1/20, B22C 1/24

(54) **Bindemittel auf Basis wässriger Alkalimetallsilikatlösungen und deren Verwendung**
Binder based on aqueous alkaline metal silicate solutions and use thereof
Liant sur la base de solutions aqueuses de métal silicate alcalin et son utilisation

(30) Priorität: 16.03.1989 DE 3908560
(43) Veröffentlichungstag der Anmeldung: 19.09.1990
(73) Patentinhaber: Henkel Kommanditgesellschaft auf Aktien, 40191 Düsseldorf (DE)
(72) Erfinder: Pesch, Wolfgang, D-4048 Grevenbroich (DE); Bunte, Reinhard, Dr., D-4047 Dormagen 11 (DE); Beuer, Bernd, D-4019 Monheim 2 (DE)

(56) Entgegenhaltungen:
- EP-A- 0 066 788
- BE-A- 555 362
- DE-A- 2 641 249

## Beschreibung

Gegenstand der vorliegenden Erfindung sind Bindemittel auf Basis wäßriger Alkalimetallsilikatlösungen mit einem Si0₂-Gehalt von 22 bis 33 Gew.-%, die in der Alkalimetallsilikatlösung gelöste Gemische aus Glycerin und Polyglycerinen enthalten. Gegenstand der Erfindung ist ferner die Verwendung derartiger Bindemittel zur Herstellung von Formkörpern aus feinteiligen Füllstoffen, insbesondere von Formen und/oder Kernen für den Metallguß, unter Zusatz an sich bekannter anorganischer und/oder organischer Härter.

Wäßrige Alkalimetallsilikatlösungen, d.h. Wasserglaslösungen, werden seit Jahren in der Industrie als Bindemittel für Sand zur Herstellung von Gießformen und Gießkernen für den Metallguß verwendet.

Hierbei wird üblicherweise die Alkalimetallsilikatlösung mit Sand gemischt und aus der resultierenden Mischung eine Form oder ein Kern gebildet. Kohlendioxidgas wird dann durch die Form oder durch den Kern geblasen, wobei aufgrund einer chemischen Reaktion zwischen dem Alkalimetallsilikat und dem Kohlendioxid eine gebundene Form oder ein gebundener Kern entsteht. Nach einer anderen Arbeitsweise werden Sand, Alkalimetallsilikatlösung sowie ein organischer Härter, der in vielen Fällen aus Estern, beispielsweise einer Mischung aus Di- und Triacetin, besteht, gemischt und aus dieser Mischung Formen oder Kerne hergestellt, die anschließend aufgrund einer chemischen Reaktion zwischen dem Härter und dem Alkalimetallsilikat erhärten.

Die Nachteile dieser Verfahren bestehen darin, daß einerseits die Festigkeitsentwicklung bei den Formen und Kernen nicht zufriedenstellend verläuft und andererseits nach dem Gießen die Formen und Kerne schlecht zerfallen, d.h., daß sich die Formkörper nach dem Metallguß nur äußerst schwer zerbrechen und von den erstarrten Gußteilen trennen lassen.

Beim C0₂-Verfahren ergibt sich insbesondere das Problem, daß einerseits die Festigkeit der Formen oder Kerne bei kurzen, also wirtschaftlichen Begasungszeiten nicht ausreichend hoch ist, so daß sie nur schlecht oder überhaupt nicht ausgeschalt werden können, und daß es andererseits bei langen Begasungszeiten, wie sie bei größeren Formen oder Kernen notwendig sind, schnell zu einer Übergasung kommt, wodurch die Festigkeit wieder verloren geht. Bei nicht übergasten Formen und Kernen steigt die Festigkeit normalerweise bei einer anschließenden Trocknung an, unter feuchten Lagerbedingungen hingegen resultiert nur ein geringfügiger Anstieg der Festigkeit.

Bereits früher wurde durch Einarbeitung diverser Zusätze versucht, die beschriebenen Nachteile der Alkalimetallsilikatbinder zu beseitigen.

In der Patentliteratur werden Glycosesirup (GB-PS 1 299 779), Polyhydroxyverbindungen, z.B. verschiedene Zuckerarten, Tri- und Tetrasaccharide oder mehrwertige Alkohole, (BE-PS 555 362), Polyhydroxyverbindungen wie Zucker, Sorbit und Glycerin (DE-OS 15 08 634) oder hydrierte Stärkehydrolysate (DE-AS 26 41 249) den Alkalimetallsilikatlösungen zugesetzt, um das Zerfallsverhalten der fertigen Formkörper zu verbessern. Eine hinreichende Verbesserung der Festigkeitseigenschaften der Formkörper, insbesondere der Anfangsfestigkeit, resultiert hierbei jedoch nicht.

Weiterhin ist es aus der DE-PS 27 50 294 bekannt, als Bindemittel für Formsand eine Alkalimetallsilikatlösung zu verwenden, die als Zusatz einen hydrierten Stärkehydrolysatsirup sowie ein Alkalimetallborat, Alkalimetallstannat, Alkalimetallgermanat, Alkalimetalltellurit oder Alkalimetallarsenit enthält.

In Chemical Abstracts, Band 104 (1986), Seite 264, Referat 104:54 950 u (SU-PS 1 171 179) werden derartige Bindemittel auf Basis wäßriger Wasserglaslösungen beschrieben, die als Zusätze Magnesiumoxid, ein Schichtsilikat sowie ein Gemisch aus Glycerin und Polyglycerinen enthalten. Dieses Gemisch aus Glycerin und Polyglycerinen weist die folgende Zusammensetzung auf:
4 bis 5 % Glycerin,
71 bis 75 % Diglycerin,
4 bis 5 % Triglycerin,
12 bis 13 % Tetraglycerin sowie
5 bis 6 % Wasser.

Die in den beiden vorstehenden Patentschriften beschriebenen Zusätze zur Alkalimetallsilikatlösung sollen sowohl die Festigkeitseigenschaften der Formkörper als auch deren Zerfallsverhalten verbessern. Es hat sich jedoch gezeigt, daß die hiermit erzielten Verbesserungen der Festigkeitseigenschaften der Formkörper für die Bedürfnisse der Praxis nicht ausreichend sind.

Die Wünsche der Praxis machen es vielmehr erforderlich, einerseits die Festigkeit der Formkörper, insbesondere sofort nach deren Begasen mit Kohlendioxid (Grünfestigkeit), weiterhin zu verbessern und andererseits das hierbei erzielte Festigkeitsniveau beim nachfolgenden Trocknen der Formkörper (Trocknungsfestigkeit) noch zu steigern. Ferner ist es erwünscht, daß solche Bindemittel auf Basis von Alkalimetallsilikatlösungen als sogenannte Einkomponenten-Formulierungen vorliegen, d.h., daß die erforderlichen Zusätze mit den wäßrigen Alkalimetallsilikatlösungen zu homogenen und lagerstabilen Bindemittelzubereitungen vermischt werden können. Mit derartigen Produkten kann nämlich eine gleichmäßige Verteilung des Bindemittels in Sand schnell erreicht und die Herstellung der Formkörper vereinfacht und weitgehend automatisiert werden.

Die Aufgabe der vorliegenden Erfindung bestand mithin in der Entwicklung von Bindemitteln auf Basis wäßriger Alkalimetallsilikatlösungen, die bei der Verarbeitung mit Sand zu Gießformen und Gießkernen führen, die möglichst hohe Festigkeitswerte nach dem Begasen mit Kohlendioxid aufweisen. Darüber hinaus sollten die fertigen Formkörper einen weiteren Anstieg der Festigkeitseigenschaften sowohl unter trockenen als auch unter feuchten Lagerbedingungen zeigen. Ferner sollten die Formkörper eine möglichst hohe Übergasungsfestigkeit auch bei Verwendung von weniger alkalischen Wassergläsern sowie gute Zerfallseigenschaften nach dem erfolgten Metallguß aufweisen.

Die vorstehende Aufgabenstellung wird durch die Bindemittel gemäß der Erfindung gelöst.

Dementsprechend betrifft die vorliegende Erfindung Bindemittel auf Basis wäßriger Alkalimetallsilikatlösungen mit einem Si0₂-Gehalt von 22 bis 33 Gew.-% sowie einem Gehalt an Glycerin und Polyglycerinen, dadurch gekennzeichnet, daß sie enthalten:
a) 70 bis 99 Gew.-% einer wäßrigen Alkalimetallsilikatlösung mit einem Si0₂-Gehalt von 23 bis 37 Gew.- % und einem Molverhältnis Si0₂ : Me₂0 von (2,0 bis 3,3) : 1, wobei Me Natrium und/oder Kalium und/oder Lithium bedeutet, und
b) 1 bis 30 Gew.-% eines in der Alkalimetallsilikatlösung gelösten Gemisches aus Glycerin und Polyglycerinen mit einer OH-Zahl im Bereich von 1560 bis 1200, enthaltend, jeweils bezogen auf das Gemisch:
   70 bis 15 Gew.-% Glycerin,
   40 bis 6 Gew.-% Diglycerin,
   5 bis 20 Gew.-% Triglycerin,
   3 bis 13 Gew.-% Tetraglycerin,
   12 bis 30 Gew.-% höhere Polyglycerine,
   wobei sich die Anteile der angegebenen Einzelbestandteile des Gemisches jeweils auf 100 Gew.-% ergänzen.

Überraschenderweise wurde nämlich gefunden, daß der Zusatz der vorstehend definierten Gemische aus Glycerin und Polyglycerinen - nachstehend auch kurz "Polyglyceringemische" genannt - zu den gleichfalls definierten wäßrigen Alkalimetallsilikatlösungen zu solchen Bindemitteln führt, die die gestellten Anforderungen der Praxis, insbesondere hinsichtlich der erhöhten Festigkeitseigenschaften sowohl der Grünfestigkeit als auch der Trocknungsfestigkeit, voll erfüllen. Darüber hinaus zeigen die mit den erfindungsgemäßen Bindemitteln und Sand hergestellten Formkörper nach dem erfolgten Metallguß sehr gute Zerfallseigenschaften.

Nach einer bevorzugten Ausführungsform der vorliegenden Erfindung sind die Bindemittel dadurch gekennzeichnet, daß das Gemisch aus Glycerin und Polyglycerinen eine OH-Zahl im Bereich von 1500 bis 1200 aufweist und, jeweils bezogen auf das Gemisch,
65 bis 20 Gew.-% Glycerin,
35 bis 9 Gew.-% Diglycerin,
7 bis 18 Gew.-% Triglycerin,
4 bis 12 Gew.-% Tetraglycerin,
13 bis 28 Gew.-% höhere Polyglycerine
enthält, wobei sich die Anteile der angegebenen Einzelbestandteile des Gemisches jeweils auf 100 Gew-% ergänzen.

Für die in den erfindungsgemäßen Bindemitteln einzusetzenden Gemische aus Glycerin und Polyglycerinen gilt das Folgende: Von wesentlicher Bedeutung für die Wirksamkeit dieser Polyglyceringemische sind deren OH-Zahl sowie deren Zusammensetzung, die in unmittelbarem Zusammenhang mit der OH-Zahl zu sehen ist. So ist ein bestimmter Gehalt an Glycerin wichtig für die Löslichkeit dieser Polyglyceringemische in den wäßrigen Alkalimetallsilikatlösungen. Für die Wirksamkeit der Polyglyceringemische im Sinne der vorliegenden Erfindung ist hingegen der Gehalt an Diglycerin, Triglycerin, Tetraglycerin sowie an höheren Polyglycerinen ausschlaggebend. Unter "höheren Polyglycerinen" werden hierbei solche Polyglycerine verstanden, die einen höheren Polymerisationsgrad als das Tetraglycerin aufweisen, beispielsweise Pentaglycerin, Hexaglycerin, Heptaglycerin und dergleichen. Für die Wirksamkeit des Polyglyceringemisches ist ein bestimmter Gehalt an diesen sogenannten höheren Polyglycerinen gleichfalls von Bedeutung.

Somit sind alle der angeführten Einzelkomponenten der erfindungsgemäß einzusetzenden Polyglyceringemische wichtig für deren Wirksamkeit. Mit anderen Worten heißt dies, daß jede der angegebenen Einzelkomponenten des Gemisches mindestens im Rahmen der angegebenen Gewichtsprozent-Grenzen im Gemisch enthalten sein muß, wobei sich die Anteile der angegebenen Einzelbestandteile des Gemisches jeweils zu 100 Gew.-% ergänzen müssen.

Die Herstellung solcher Polygylceringemische ist an sich literaturbekannt - vgl. hierzu beispielsweise "Die Nahrung", Band 28 (1984), Seiten 815 bis 835. So lassen sich derartige Polyglyceringemische z.B. durch direkte Kondensation, d.h. Dehydratisierung, von Glycerin gewinnen, wobei diese Kondensationsreaktion durch beispielsweise Kupfersulfat, Natriumsulfat oder Basen wie Kaliumhydroxid oder Calciumhydroxid katalysiert werden kann; Man kommt auf diese Weise beispielsweise zu Polyglyceringemischen mit OH-Zahlen im Bereich von 1000 bis hin zu 1830, wobei der letztgenannte Wert die OH-Zahl des Glycerins selber darstellt. Hierbei sind die OH-Zahl und damit auch die Zusammensetzung des Gemisches direkt abhängig von der Menge des bei der Kondensationsreaktion abgetrennten Wassers. Mit anderen Worten heißt dies, daß eine umso geringere OH-Zahl resultiert, je mehr Wasser aus dem Reaktionsgemisch entfernt wird. Außer diesem Herstellungsverfahren durch direkte Kondensation besteht natürlich auch die Möglichkeit, solche Polyglyceringemische durch Mischen der Einzelkomponenten zu gewinnen, wobei diese Einzelkomponenten auf verschiedene Art und Weise hergestellt werden können. Eine weitere Möglichkeit zur gezielten Herstellung von Polyglyceringemischen mit einer bestimmten OH-Zahl besteht darin, daß man Polyglyceringemische mit unterschiedlicher OH-Zahl, welche durch direkte Kondensation von Glycerin erhalten wurden, miteinander vermischt. So können beispielsweise Gemische mit niederen OH-Zahlen mit solchen mit höheren OH-Zahlen gemischt werden. Auch ist es möglich, Polyglyceringemische mit niederen OH-Zahlen direkt mit Glycerin, welches eine OH-Zahl von 1830 aufweist, zu vermischen. Auf diese Weise lassen sich im Sinne der vorliegenden Erfindung ungeeignete Polyglyceringemische, d.h. solche, deren OH-Zahl nicht im vorstehend angegebenen Bereich liegt, auf eine gewünschte OH-Zahl einstellen. Liegt die OH-Zahl eines gegebenen Polyglyceringemisches zu hoch, was eine ungenügende Wirksamkeit bedeutet, so können beispielsweise Polyglyceringemische mit niederen OH-Zahlen zugemischt werden. Ist hingegen die OH-Zahl eines gegebenen Polyglyceringemisches zu niedrig, was eine zu geringe Löslichkeit in der Wasserglaslösung bedeutet, so läßt sich die OH-Zahl beispielsweise durch Zumischen von Glycerin auf höhere Werte einstellen.

Als im Sinne der Erfindung zu verwendende wäßrige Alkalimetallsilikatlösungen kommen handelsübliche Wasserglaslösungen in Frage, wobei das Alkalimetall aus der Gruppe Natrium, Kalium und/oder Lithium ausgewählt ist. Mit anderen Worten heißt dies, daß handelsübliche Natronwassergläser, Kaliwassergläser oder Lithiumwassergläser sowie auch deren Gemische für die Zwecke der Erfindung Verwendung finden können. Derartige handelsübliche Wassergläser, die erfindungsgemäß eingesetzt werden, weisen in der Regel einen Si0₂-Gehalt im Bereich von 30 bis 37 Gew.-%, vorzugsweise im Bereich von 32 bis 35 Gew.- %, auf. Je nach der Konzentration, d.h. dem Si0₂-Gehalt, können diese Wassergläser noch mit Wasser verdünnt werden, um den Si0₂-Gehalt der erfindungsgemäß zu verwendenden wäßrigen Alkalimetallsilikatlösungen auf Werte im angegebenen Bereich einzustellen. Das Molverhältnis Si0₂ : Me₂0 der erfindungsgemäß zu verwendenden Alkalimetallsilikatlösungen soll im angegebenen Bereich von (2,0 bis 3,3) : 1 liegen.

Im Sinne der Erfindung werden bevorzugt solche wäßrigen Alkalimetallsilikatlösungen eingesetzt, die einen Si0₂-Gehalt von 25 bis 35 Gew.-% und ein Molverhältnis Si0₂ : Me₂0 von (2,3 bis 2,8) : 1 aufweisen, wobei Me Natrium und/oder Kalium bedeutet.

Nach einer bevorzugten Ausführungsform der vorliegenden Erfindung enthalten die Bindemittel:
a) 75 bis 96 Gew.-% der wäßrigen Alkalimetallsilikatlösung und
b) 4 bis 25 Gew.-% des Gemisches aus Glycerin und Polyglycerinen.

Nach einer weiteren bevorzugten Ausführungsform der vorliegenden Erfindung wird ein Gemisch aus Glycerin und Polyglycerinen eingesetzt, das eine OH-Zahl im Bereich von 1400 bis 1200 aufweist und, jeweils bezogen auf das Gemisch,
39 bis 20 Gew.-% Glycerin,
30 bis 25 Gew.-% Diglycerin,
12 bis 16,5 Gew.-% Triglycerin,
5 bis 11,5 Gew.-% Tetraglycerin,
14 bis 27 Gew.-% höhere Polyglycerine
enthält, wobei sich die Anteile der angegebenen Einzelbestandteile des Gemisches jeweils auf 100 Gew.-% ergänzen.

Im Rahmen des Vorstehenden ist es insbesondere bevorzugt, ein solches Polyglyceringemisch einzusetzen, das eine OH-Zahl im Bereich von 1350 bis 1250 aufweist und, jeweils bezogen auf das Gemisch, 34,3 bis 24,7 Gew.-% Glycerin,
28,7 bis 26,2 Gew.-% Diglycerin,
13,2 bis 15,4 Gew.-% Triglycerin,
6,6 bis 9,8 Gew.-% Tetraglycerin,
17,2 bis 23,9 Gew.-% höhere Polyglycerine
enthält, wobei sich die Anteile der angegebenen Einzelbestandteile des Gemisches jeweils auf 100 Gew.-% ergänzen.

Bezüglich der beiden zuletzt genannten, bevorzugten Polyglyceringemische ist es im Sinne der vorliegenden Erfindung weiterhin bevorzugt, daß man derartige Polyglyceringemische durch katalytische, partielle Dehydratisierung von Glycerin, insbesondere unter Zusatz von Kaliumhydroxid, herstellt.

Die Erfindung betrifft weiterhin die Verwendung eines Bindemittels der vorstehend beschriebenen Art zur Herstellung eines Gegenstandes aus gebundenem, teilchenförmigen Material, bei dem ein Gemisch aus teilchenförmigem Material, vorzugsweise Sand, und dem Bindemittel der vorangehend beschriebenen Zusammensetzung zu der gewünschten Gestalt geformt und das Gemisch anschließend zur Härtung gebracht wird.

Insbesondere finden die erfindungsgemäßen Bindemittel Verwendung zur Herstellung von Formkörpern aus feinteiligen Füllstoffen, insbesondere von Formen und/oder Kernen für den Metallguß, unter Zusatz an sich bekannter anorganischer und/oder organischer Härter.

Die erfindungsgemäßen Bindemittel weisen - im Vergleich zu denjenigen des Standes der Technik - die folgenden Vorteile auf: Aufgrund der Löslichkeit der speziell ausgewählten Polyglyceringemische in den wäßrigen Alkalimetallsilikatlösungen resultieren bei der Herstellung der erfindungsgemäßen Bindemittel homogene und lagerstabile Mischungen, die bei der Anwendung derselben eine gleichmäßige Verteilung des Bindemittels in Sand gewährleisten. Die Herstellung der erfindungsgemäßen Bindemittel selbst ist völlig problemlos und kann durch einfaches Vermischen der - gegebenenfalls mit Wasser verdünnten - wäßrigen Alkalimetallsilikatlösungen mit dem jeweiligen Polyglyceringemisch erfolgen. Der Si0₂-Gehalt der erfindungsgemäßen Bindemittel läßt sich problemlos über einen Bereich von 22 bis 33 Gew.-% variieren und gewährleistet - je nach den gestellten Anforderungen - eine gute Festigkeit der hiermit hergestellten Formkörper. Bei der Anwendung der erfindungsgemäßen Bindemittel zeigen die hiermit hergestellten Formkörper hohe Anfangsfestigkeiten, die sowohl bei guten als auch bei weniger guten Trocknungsbedingungen - d.h. sowohl bei trockener als auch bei feuchter Lagerung - noch weiter ansteigen. Darüber hinaus zeigen die aus den erfindungsgemäßen Bindemitteln und Sand hergestellten Formen und Kerne nach erfolgtem Metallguß sehr gute Zerfallseigenschaften.

Die Erfindung wird durch die nachstehenden Beispiele näher erläutert. Hierbei betreffen die Beispiele 11,1 bis 11,18 erfindungsgemäße Bindemittel sowie deren Anwendung zur Herstellung von Formkörpern. Zum Vergleich sind diesen erfindungsgemäßen Beispielen die Vergleichsbeispiele 111,1 bis 111,5 (A bis O) gegenüber gestellt, welche Bindemittel gemäß dem Stand der Technik betreffen. Zu beachten sind hierbei jeweils die angegebenen Kerndruckfestigkeiten, jeweils nach 1 min sowie nach 24 h, wobei die Begasungsbedingungen mit Kohlendioxid sowie die Trocknungsbedingungen jeweils gleich gehalten wurden. Die angegebenen Beispiele zeigen, daß mit den erfindungsgemäßen Bindemitteln sowohl nach 1 min als auch nach 24 h höhere Kerndruckfestigkeiten resultierten, als mit den Bindemitteln gemäß dem Stand der Technik.

Wie eine Gegenüberstellung der Beispiele 11,1 und 11,2 mit den Vergleichsbeispielen 111,5, N und O zeigt, wird mit einem erfindungsgemäßen, durch direkte Kondensation von Glycerin erhaltenen Polyglyceringemisch mit einer OH-Zahl von 1328 im Vergleich zu einem im Patent SU 1171179 beschriebenen Polyglyceringemisch mit einer OH-Zahl von 1329 unter Verwendung des gleichen Natronwasserglases ein hinsichtlich der anwendungstechnischen Eigenschaften unterschiedliches Bindemittel erhalten: Dies zeigt sich deutlich in einer um 50 % erhöhten Anfangsdruckfestigkeit nach dem Begasen mit C0₂ und einer um 12 bis 25 % erhöhten Druckfestigkeit nach einer 24-stündigen Trocknung bei Anwendung des erfindungsgemäßen Bindemittels.

Schließlich zeigen die unter Punkt IV zusammengefaßten anwendungstechnischen Untersuchungen die hervorragenden Eigenschaften der erfindungsgemäßen Bindemittel hinsichtlich der erzielten Kerndruckfestigkeiten bei unterschiedlichen Begasungszeiten mit Kohlendioxid im Vergleich zu solchen Bindemitteln, wie sie dem Stand der Technik entsprechen. Bestimmt wurden hierbei jeweils die Kerndruckfestigkeiten unmittelbar nach dem Begasen sowie nach 24-stündiger Lagerung, sowohl bei trockenen als auch bei feuchten Bedingungen. Üblicherweise steigen die erzielten Kerndruckfestigkeiten mit längerer Begasungsdauer an. Doch ist hierbei zu berücksichtigen, daß eine längere Begasungsdauer wesentlich kostenintensiver ist als eine kürzere. Ferner zeigt sich hier deutlich der unterschiedliche Einfluß einer trockenen Lagerung zu einer feuchten Lagerung auf die erzielten Kerndruckfestigkeiten. Eine feuchte Lagerung bedingt bekanntlich schlechtere Kerndruckfestigkeiten als eine trockene. Die in Tabelle 2 zusammengestellten Werte zeigen eindeutig die mit den erfindungsgemäßen Bindemitteln verbundenen Vorteile: Die erzielten Anfangsdruckfestigkeiten sind überraschend hoch. Ferner resultiert bei trockener Lagerung, d.h. bei guten Trocknungsbedingungen, ein überraschend hoher Anstieg der Kerndruckfestigkeiten. Darüber hinaus ist aber auch bei feuchter Lagerung, d.h. schlechten Trocknungsbedingungen, noch ein Anstieg der Kerndruckfestigkeiten - verglichen mit den Anfangswerten - zu verzeichnen. Der negative Einfluß einer Übergasung auf die Kerndurckfestigkeiten ist bei den erfindungsgemäßen Bindemitteln wesentlich geringer als bei den Bindemitteln gemäß dem Stand der Technik.

### Beispiele

### I. Herstellung von Gemischen aus Glycerin und Polyglycerinen (Polyglyceringemische)

### Beispiel 1,1

Im folgenden Beispiel wird die Herstellung eines Gemisches aus Glycerin und Polyglycerinen - nachstehend auch "Polyglyceringemisch" genannt - durch direkte Kondensation von Glycerin beschrieben.

In einen 21-Dreihalskolben, versehen mit Flügelrührer, Kontaktthermometer, Wasserabscheider und Intensivkühler, wurden 1500 g Glycerin - Qualität: PH. EUR 99,5 % (Reinheit des Glycerins gemäß der Europäischen Pharmakopöe) und 36,5 g Kaliumhydroxid (85 %ig) eingefüllt. Bei ca. 400 Upm wurde unter einem leichten Stickstoffstrom auf eine Temperatur von 240 _{°} C erhitzt. ,Das bei der Reaktion freiwerdende Kondensationswasser wurde über den Wasserabscheider aus dem Reaktionsgefäß entfernt. Nach einer Reaktionszeit von 6 Stunden wurde eine klare, gelbliche, viskose Flüssigkeit mit den folgenden Kenndaten erhalten:

Das gewonnene Polyglyceringemisch wurde mittels Hochdruck-Flüssigchromatographie analysiert - HPLC-Säule: Lichrosorb 250-4, Diol 7 Um (Fa. Merck, Deutschland); Eluent: Acetonitril/Wasser (85 : 15 Vol.- %); Detektor: Waters 410.

Es wies die folgende Zusammensetzung auf:
32,2 Gew.-% Glycerin,
28,3 Gew.-% Diglycerin,
13,5 Gew.-% Triglycerin,
7,4 Gew.-% Tetraglycerin,
18,6 Gew.-% höhere Polyglycerine.

In analoger Weise wurden weitere Polyglyceringemische mit unterschiedlichen OH-Zahlen hergestellt, die auch unterschiedliche Zusammensetzungen aufwiesen. Hierbei erfolgte die Steuerung des Kondensationsgrades hauptsächlich über die Reaktionsdauer: Mit zunehmender Reaktionsdauer resultierten Polyglyceringemische mit geringeren OH-Zahlen; geringere Reaktionszeiten bedingen höhere OH-Zahlen. Zu beachten ist ferner, daß sich die Reaktionszeit mit zunehmender Temperatur - bis maximal 290 _{°}C (Siedepunkt des Glycerins) - und steigender Katalysatormenge (KOH) verkürzt.

Die nachstehende Tabelle 1 gibt eine Übersicht über OH-Zahlen und Zusammensetzungen von Polyglyceringemischen, die auf diese Weise durch direkte Kondensation von Glycerin erhalten wurden.

### Beispiel 1,2

Das nachstehende Beispiel betrifft die Gewinnung eines im Sinne der Erfindung zu verwendenden Polyglyceringemisches durch Vermischen zweier Polygylceringemische, die in der vorstehend angegebenen Art und Weise durch direkte Kondensation von Glycerin erhalten wurden.

Es wurden miteinander gemischt:
45 Gew.-% Polyglyceringemisch mit der OH-Zahl 1416 mit
55 Gew.-% Polyglyceringemisch mit der OH-Zahl 1263.
Die Zusammensetzung dieser Polyglyceringemische ist aus Tabelle 1 ersichtlich.

Es resultierte ein Polyglyceringemisch mit der OH-Zahl 1332, das die folgende Zusammensetzung aufwies:
32,3 Gew.-% Glycerin,
28,4 Gew.-% Diglycerin,
13,6 Gew.-% Triglycerin,
7,1 Gew.-% Tetraglycerin,
18,6 Gew.-% höhere Polyglycerine.

### Beispiel 1,3

Das nachstehende Beispiel betrifft die Gewinnung eines im Sinne der Erfindung zu verwendenden Polyglyceringemisches durch Vermischen eines im Sinne der Erfindung ungeeigneten Polyglyceringemisches, gleichfalls hergestellt durch direkte Kondensation von Glycerin, mit Glycerin.

Es wurden miteinander gemischt:
51,67 Gew.-% Polyglyceringemisch mit der OH-Zahl 1162 (Zusammensetzung siehe Tabelle 1) mit
48,33 Gew.-% Glycerin, OH-Zahl 1830.

Es resultierte ein Polyglyceringemisch mit der OH-Zahl 1485, das die folgende Zusammensetzung aufwies:
56,9 Gew.-% Glycerin,
12,3 Gew.-% Diglycerin,
8,9 Gew.-% Triglycerin,
6,6 Gew.-% Tetraglycerin,
15,3 Gew.-% höhere Polyglycerine.

### Beispiel 1,4

Analog zum vorstehenden Beispiel 1,3 wurden miteinander vermischt:
40,28 Gew.-% Polyglyceringemisch mit der OH-Zahl 1109 (Zusammensetzung siehe Tabelle 1) mit
59,72 Gew.-% Glycerin, OH-Zahl 1830.

Es resultierte ein Polyglyceringemisch mit der OH-Zahl 1540, das die folgende Zusammensetzung aufwies:
64,3 Gew.-% Glycerin,
9,1 Gew.-% Diglycerin,
7,5 Gew.-% Triglycerin,
5,8 Gew.-% Tetraglycerin,
13,3 Gew.-% höhere Polyglycerine.

### Anwendungsbeispiele, allgemeine Angaben

Die in den nachstehenden erfindungsgemäßen Beispielen angeführten Bindemittel wurden jeweils durch Vermischen von handelsüblichen Wasserglaslösungen mit Wasser und dem jeweilig angegebenen Polyglyceringemisch hergestellt (Angaben jeweils in Gew.-%). Sie sind jeweils charakterisiert durch die Angabe ihrer Dichte, ihrer Viskosität sowie durch ihren Si0₂-Gehalt.

Zum Test der Druckfestigkeiten, die in den nachfolgenden erfindungsgemäßen Beispielen und Vergleichsbeispielen aufgeführt sind, wurden 40 Gewichtsteile des jeweiligen Bindemittels mit 1000 Gewichtsteilen Quarzsand F 32 (Quarzwerke GmbH, Frechen) gemischt und aus diesem Gemisch standardisierte AFS-Zylinderkerne mit einer Höhe von 50 mm und einem Durchmesser von 50 mm hergestellt: Jeweils 160 g des Gemisches wurden in einer Rammapparatur nach Georg Fischer mit 3 Rammschlägen zu den zylindrischen Kernen verdichtet. Die Kerne wurden bei 23 °C mit Kohlendioxid bei einem Leitungsdruck von 1,5 bar fünf Sekunden begast.

Die Druckfestigkeiten wurden dann:
- 1 Minute nach dem Begasen und
- nach 24 h Lagerung unter sehr guten Trocknungsbedingungen bei 30 ° C und 15 % relativer Luftfeuchtigkeit im Klimaschrank (Fa. Heraeus)
mit dem Festigkeitsprüfgerät nach Georg Fischer gemessen.
Die angegebenen Viskositätswerte der jeweiligen Bindemittel wurden mit einem Rheomat 30 (Fa. Contraves) bei der Scherstufe 27 gemessen.

### II. Erfindungsgemäße Anwendungsbeispiele

Die für die nachstehenden Beispiele 11,1 bis 11,15 eingesetzten Polglyceringemische wurden jeweils durch direkte Kondensation von Glycerin gemäß Beispiel 1,1 gewonnen. Ihre Zusammensetzung ist aus Tabelle 1 unter der jeweilig angegebenen OH-Zahl ersichtlich.

### Beispiel 11,1

90,0 % Natronwasserglas, Gewichts-Verhältnis (GV) Si0₂/Na₂0 = 2,40 : 1, Molverhältnis (MV) = 2,48 : 1; Si0₂-Gehalt:
33,3 Gew.-%,
4,0 % Wasser
6,0 % Polyglyceringemisch mit der OH-Zahl 1328
p20 = 1,502 g/cm³
η20 = 775 mPas
Si0₂-Gehalt des Bindemittels: 30 Gew.-%
Kerndruckfestigkeiten:
nach 1 Minute 5,8 kp/cm²
nach 24 Stunden 101,0 kp/cm²

### Beispiel 11,2

84,0 %Natronwasserglas, GV 2,40 : 1 (MV 2,48 : 1) mit 33,3 Gew.-% Si0₂ 4,0 % Wasser
12,0 % Polyglyceringemisch mit der OH-Zahl 1328
p20 = 1,485 g/cm³
η20 = 1010 mPas
Si0₂-Gehalt des Bindemittels: 28 Gew.-%
Kerndruckfestigkeiten:
nach 1 Minute 9,0 kp/cm²
nach 24 Stunden 106,0 kp/cm²

### Beispiel 11,3

80,0 % Natronwasserglas, GV 2,40 : 1 (MV 2,48 : 1) mit 33,3 Gew.-% Si0₂ 5,0 % Wasser
15,0 % Polyglyceringemisch mit der OH-Zahl 1328
p20 = 1,468 g/cm³
η20 = 917 mPas
Si0₂-Gehalt des Bindemittels: 26,6 Gew.-%

Kerndruckfestigkeiten:
nach 1 Minute 9,5 kp/cm²
nach 24 Stunden 95,0 kp/cm²

### Beispiel 11,4

76,0 % Natronwasserglas, GV 2,40 : 1 (MV 2,48 : 1) mit 33,3 Gew.-% Si0₂ 6,0 % Wasser
18,0 % Polyglyceringemisch mit der OH-Zahl 1328
p20 = 1,470 g/cm³
η20 = 876 mPas
Si0₂-Gehalt des Bindemittels: 25,3 Gew.-%

Kerndruckfestigkeiten:
nach 1 Minute 10,2 kp/cm²
nach 24 Stunden 85,0 kp/cm²

### Beispiel 11,5

84,0 % Natronwasserglas, GV 2,50 : 1 (MV 2,58 : 1) mit 33,25 Gew.-% Si0₂ 4,0 % Wasser
12,0 % Polyglyceringemisch mit der OH-Zahl 1328
p20 = 1,480 g/cm³
η20 = 995 mPas

Si0₂-Gehalt des Bindemittels: 28 Gew.-% Kerndruckfestigkeiten:
nach 1 Minute 10,0 kp/cm²
nach 24 Stunden 102,0 kp/cm²

### Beispiel 11,6

84,0 % Natronwasserglas, GV 2,60 : 1 (MV 2,69 : 1) mit 33,2 Gew.-% Si0₂ 4,0 % Wasser
12,0 % Polyglyceringemisch mit der OH-Zahl 1328
p20 = 1,470 g/cm³
η20 = 980 mPas

Si0₂-Gehalt des Bindemittels: 27,9 Gew.-% Kerndruckfestigkeiten:
nach 1 Minute 11,5 kp/cm²
nach 24 Stunden 98,0 kp/cm²

### Beispiel 11,7

84,0 % Natronwasserglas, GV 2,70 : 1 (MV 2,79 : 1) mit 33,15 Gew.-% Si0₂ 4,0 % Wasser
12,0 % Polyglyceringemisch mit der OH-Zahl 1328
p20 = 1,461 g/cm³
η20 = 1052 mPas

Si0₂-Gehalt des Bindemittels: 27,85 Gew.-% Kerndruckfestigkeiten:
nach 1 Minute 13,0 kp/cm²
nach 24 Stunden 92,0 kp/cm²

### Beispiel 11,8

85,0 % Kaliwasserglas, GV 1,58 : 1 (MV 2,48 : 1) mit 33,1 Gew.-% Si0₂ 3,0 % Wasser
12,0 % Polyglyceringemisch mit der OH-Zahl 1328
p20 = 1,538 g/cm³
η20 = 560 mPas

Si0₂-Gehalt des Bindemittels: 28,1 Gew.-% Kerndruckfestigkeiten:
nach 1 Minute 14,0 kp/cm²
nach 24 Stunden 46,0 kp/cm²
Beispiel 11,9

83,6 % Natronwasserglas, GV 3,06 : 1 (MV 3,16 : 1) mit 32,35 Gew.-% Si0₂ 4,8 % Wasser
11,6 % Polyglyceringemisch mit der OH-Zahl 1328
p20 = 1,408 g/cm³
η20 = 824 mPas

Si0₂-Gehalt des Bindemittels: 27 Gew.-% Kerndruckfestigkeiten:
nach 1 Minute 14,5 kp/cm²
nach 24 Stunden 45,0 kp/cm²

### Beispiel 11,10

84,0 % Natronwasserglas, GV 2,40 : 1 (MV 2,48 : 1) mit 33,3 Gew.-% Si0₂ 4,0 % Wasser
12,0 % Polyglyceringemisch mit der OH-Zahl 1400
p20 = 1,489 g/cm³
η20 = 995 mPas

Si0₂-Gehalt des Bindemittels: 28 Gew.-% Kerndruckfestigkeiten:
nach 1 Minute 7,2 kp/cm²
nach 24 Stunden 103,0 kp/cm²

### Beispiel 11,11

84,0 % Natronwasserglas, GV 2,40 : 1 (MV 2,48 : 1) mit 33,3 Gew.-% Si0₂ 4,0 % Wasser
12,0 % Polyglyceringemisch mit der OH-Zahl 1353
p20 = 1,490 g/cm³
η20 = 1059 mPas

Si0₂-Gehalt des Bindemittels: 28 Gew.-% Kerndruckfestigkeiten:
nach 1 Minute 8,4 kp/cm²
nach 24 Stunden 104,0 kp/cm²

### Beispiel 11,12

84,0 % Natronwasserglas, GV 2,70 : 1 (MV 2,79 : 1) mit 33,15 Gew.-% Si0₂ 4,0 % Wasser
12,0 % Polyglyceringemisch mit der OH-Zahl 1316
p20 = 1,460 g/cm³
η20 = 1021 mPas

Si0₂-Gehalt des Bindemittels: 27,85 Gew.-% Kerndruckfestigkeiten:
nach 1 Minute 13,6 kp/cm²
nach 24 Stunden 95,0 kp/cm²

### Beispiel 11,13

79,0 % Natronwasserglas, GV 2,70 : 1 (MV 2,79 : 1) mit 33,15 Gew.-% Si0₂ 9,0 % Wasser
12,0 % Polyglyceringemisch mit der OH-Zahl 1263
p20 = 1,425 g/cm³
η20 = 394 mPas

Si0₂-Gehalt des Bindemittels: 26,2 Gew.-% Kerndruckfestigkeiten:
nach 1 Minute 13,1 kp/cm²
nach 24 Stunden 86,5 kp/cm²

### Beispiel 11,14

77,35 % Natronkaliwasserglas (MV 2,68 : 1) min 33,5 Gew.-% Si0₂ 10,65 % Wasser
12,00 % Polyglyceringemisch mit der OH-Zahl 1226
p20 = 1,441 g/cm³
η20 = 381 mPas

Si0₂-Gehalt des Bindemittels: 25,91 Gew.-%
Kerndruckfestigkeiten:
nach 1 Minute 13,8 kp/cm²
nach 24 Stunden 88,0 kp/cm²

### Beispiel 11,15

77,0 % Natronwasserglas, GV 2,86 : 1 (MV 2,96 : 1) mit 32,6 Gew.-% Si0₂ 11,2 % Wasser
11,8 % Polyglyceringemisch mit der OH-Zahl 1206
p20 = 1,394 g/cm³
η20 = 271 mPas

Si0₂-Gehalt des Bindemittels: 25,1 Gew.-%

Kerndruckfestigkeiten:
nach 1 Minute 14,5 kp/cm²
nach 24 Stunden 68,0 kp/cm²

Die für die nachstehenden Beispiele 11,16 bis 11,18 eingesetzten Polyglyceringemische wurden durch Abmischen gemäß Beispiel 1,2 bis 1,4 hergestellt.

### Beispiel 11,16

84,0 % Natronwasserglas, GV 2,40 : 1 (MV 2,48:1) mit 33,3 Gew.-% Si0₂ 4,0 % Wasser
12,0 % Polyglyceringemisch mit der OH-Zahl 1332, gemäß Beispiel 1,2
p20 = 1,485 g/cm³
η20 = 1006 mPas

Si0₂-Gehalt des Bindemittels: 28 Gew.-%
Kerndruckfestigkeiten:
nach 1 Minute 9,0 kp/cm²
nach 24 Stunden 105,0 kp/cm²

### Beispiel 11,17

84,0 % Natronwasserglas, GV 2,40 : 1 (MV 2,48 : 1) mit 33,3 Gew.-% Si0₂ 4,0 % Wasser
12,0 % Polyglyceringemisch mit der OH-Zahl 1485, gemäß Beispiel 1,3
p20 = 1,485 g/cm³
η20 = 905 mPas
Si0₂-Gehalt des Bindemittels: 28 Gew.-%

Kerndruckfestigkeiten:
nach 1 Minute 7,6 kp/cm²
nach 24 Stunden 101,0 kp/cm²

### Beispiel 11,18

84,0 % Natronwasserglas, GV 2,40 : 1 (MV 2,48 : 1) mit 33,3 Gew.-% Si0₂ 4,0 % Wasser
12,0 % Polyglyceringemisch mit der OH-Zahl 1540, gemäß Beispiel 1,4
p20 = 1,485 g/cm³
η20 = 865 mPas

Si0₂-Gehalt des Bindemittels: 28 Gew.-% Kerndruckfestigkeiten:
nach 1 Minute 6,7 kp/cm²
nach 24 Stunden 99,0 kp/cm²
III. Vergleichsbeispiele
111,1 Reine Natronwassergläser verschiedener Konzentration.

Um die absolute Wirksamkeit des Polyglycerins in den erfindungsgemäßen Bindemitteln beurteilen zu können, wurden zum Vergleich reine Natronwassergläser mit abgestufter Alkalisilikatkonzentration geprüft (Vergleichsbeispiele A bis E):
A Natronwasserglas, GV 2,40 : 1 (MV 2,48 : 1)
mit 33,3 Gew.-% Si0₂
p20 = 1,552 g/cm³
η20 = 1764 mPas

Kerndruckfestigkeiten:
nach 1 Minute 1,3 kp/cm²
nach 24 Stunden 128,0 kp/cm²
B Natronwasserglas, GV 2,40 : 1 (MV 2,48 : 1)
mit 31,8 Gew.-% Si0₂
p20 = 1,518 g/cm³
η20 = 618 mPas

Kerndruckfestigkeiten:
nach 1 Minute 1,8 kp/cm²
nach 24 Stunden 114,0 kp/cm²
C Natronwasserglas, GV 2,40 :1 (MV 2,48 : 1)
mit 30 Gew.-% Si0₂
p20 = 1,478 g/cm³
η20 = 262 mPas

Kerndruckfestigkeiten:
nach 1 Minute 3,0 kp/cm²
nach 24 Stunden 98,0 kp/cm²
D Natronwasserglas, GV 2,40 : 1 (MV 2,48 : 1)
mit 28 Gew.-% Si0₂
p20 = 1,436 g/cm³
η20 = 99 mPas

Kerndruckfestigkeiten:
nach 1 Minute 3,1 kp/cm²
nach 24 Stunden 65,0 kp/cm²
E Natronwasserglas, GV 2,40 : 1 (MV 2,48 : 1)
mit 25,2 Gew.-% Si0₂
p20 = 1,385 g/cm³
η20 = 36 mPas

Kerndruckfestigkeiten:
nach 1 Minute 3,6 kp/cm²
nach 24 Stunden 45,0 kp/cm²
111,2 Verschiedene bekannte organische Zusätze zum Wasserglas

### Sucrose (Rohrzucker)

F 90,0 % Natronwasserglas, GV 2,40 : 1 (MV 2,48 : 1) mit 33,3 Gew.-% Si0₂
4,0 % Wasser
6,0 % Sucrose
p20 = 1,526 g/cm³
η20 = 1065 mPas

Si0₂-Gehalt des Bindemittels: 30 Gew.-% Kerndruckfestigkeiten:

nach 1 Minute 2,4 kp/cm²
nach 24 Stunden 74,0 kp/cm²

G 84,0 % Natronwasserglas, GV 2,40 : 1 (MV 2,48 : 1) mit 33,3 Gew.-% Si0₂
4,0 % Wasser
12,0 % Sucrose
p20 = 1,519 g/cm³
η20 = 2203 mPas

Si0₂-Gehalt des Bindemittels: 28 Gew.-% Kerndruckfestigkeiten:
nach 1 Minute 3,2 kp/cm²
nach 24 Stunden 53,0 kp/cm²

H 75,7 % Natronwasserglas, GV 2,40 : 1 (MV 2,48 : 1) mit 33,3 Gew.-% Si0₂
13,4 % Wasser
10,9 % Sucrose
p20 = 1,453 g/cm³
η20 = 313 mPas

Si0₂-Gehalt des Bindemittels: 25,2 Gew.-% Kerndruckfestigkeiten:
nach 1 Minute 4,4 kp/cm²
nach 24 Stunden 39,0 kp/cm²

### 111,3 Glycerin als Zusatz zum Wasserglas

I 90,0 Natronwasserglas, GV 2,40 : 1 (MV 2,48 : 1) mit 33,3 Gew.-% Si0₂
4,0 % Wasser
6,0 % Glycerin
p20 = 1,498 g/cm³
η20 = 605 mPas

Si0₂-Gehalt des Bindemittels: 30 Gew.-% Kerndruckfestigkeiten:
nach 1 Minute 1,3 kp/cm²
nach 24 Stunden 113,0 kp/cm²

K 84,0 % Natronwasserglas, GV 2,40 : 1 (MV 2,48 : 1) mit 33,3 Gew.-% Si0₂
4,0 % Wasser
12,0 % Glycerin
p20 = 1,485 g/cm³
η20 = 625 mPas

Si0₂-Gehalt des Bindemittels: 28 Gew.-% Kerndruckfestigkeiten:
nach 1 Minute 1,6 kp/cm²
nach 24 Stunden 100,0 kp/cm²

### 111,4 Hydrierter Stärkehydrolysatsirup als Zusatz zum Wasserglas

L 80,0 % Natronwasserglas, GV 2,40 : 1 (MV 2,48 : 1) mit 33,3 Gew.-% Si0₂ 20,0 % Hydrierter Stärkehydrolysatsirup (ca. 65 %ig) Dextroseäquivalent < 0,2 gemäß Patent
DE 26 41 249
p20 = 1,492 g/cm³
η20 = 760 mPas
Si0₂-Gehalt des Bindemittels: 26,6 Gew.-%
Kerndruckfestigkeiten:
nach 1 Minute 1,8 kp/cm²
nach 24 Stunden 80,0 kp/cm²
M 80,0 % Natronwasserglas, GV 2,40 : 1 (MV 2,48 : 1)
mit 33,3 Gew.-% Si0₂
18,6 % Hydrierter Stärkehydrolysatsirup (ca. 65 %ig)
Dextroseäquivalent < 0,2
1,4 % Natriumtetraborat, wasserfrei
gemäß Patent DE 27 50 294
p20 = 1,493 g/cm³
η20 = 790 mPas
Si0₂-Gehalt des Bindemittels: 26,6 Gew.-%

Kerndruckfestigkeiten:
nach 1 Minute 2,5 kp/cm²
nach 24 Stunden 85,0 kp/cm²

### 111,5 Polyglyceringemisch als Zusatz zum Wasserglas (gemäß SU 1 171 179)

N 90,0 % Natronwasserglas, GV 2,40 : 1 (MV 2,48 : 1)
mit 33,3 Gew.-% Si0₂
4,0 % Wasser
6,0 % Polyglyceringemisch gemäß Patent SU 1 171 179,
OH-Zahl des Gemisches: 1329
4,5 % Glycerin
73,0 % Diglycerin
4,5 % Triglycerin
12,5 % Tetraglycerin
5,5 % Wasser
p20 = 1,502 g/cm³
η20 = 765 mPas
Si0₂-Gehalt des Bindemittels: 30,0 Gew.-%

Kerndruckfestigkeiten:
nach 1 Minute 3,8 kp/cm²
nach 24 Stunden 90,0 kp/cm²
O 84,0 % Natronwasserglas, GV 2,40 : 1 (MV 2,48 : 1)
mit 33,3 Gew.-% Si0₂
4,0 % Wasser
12,0 % Polyglyceringemisch gemäß Patent SU 1 171 179
(Zusammensetzung siehe Vergleichsbeispiel N)
p20 = 1,486 g/cm³
η20 = 985 mPas
Si0₂-Gehalt des Bindemittels: 28,0 Gew.-%

Kerndruckfestigkeiten:
nach 1 Minute 6,0 kp/cm²
nach 24 Stunden 85,0 kp/cm²

### IV. Weitere anwendungstechnische Untersuchungen

Um das hervorragende Verhalten der erfindungsgemäßen Bindemittel beim unterschiedlich langen Begasen der damit hergestellten Sandkerne mit Kohlendioxid zu demonstrieren, wurden die Druckfestigkeiten der Kerne 1 Minute nach der Begasung sowie nach 24stündiger Lagerung unter
a) trockenen Bedingungen bei 20 °C und 50 % relativer Luftfeuchtigkeit und
b) feuchten Bedingungen bei 20 °C und 96 % relativer Luftfeuchtigkeit, also höheren Luftfeuchtigkeitswerten als bei den vorstehenden Beispielen beschrieben, gemessen. Eingesetzt wurde das Bindemittel gemäß Beispiel 11,2 und im Vergleich dazu die bekannten Binder nach den Vergleichsbeispielen L (gemäß Patent DE 26 41 294) und M (gemäß Patent DE 27 50 294).

40 Gewichtsteile des jeweiligen Bindemittels wurden mit 1000 Gewichtsteilen Quarzsand F 32 gut vermischt. Die Gemische aus Sand und Bindemittel wurden anschließend zur Herstellung von standardisierten AFS-Zylinderkernen mit einer Höhe und einem Durchmesser von jeweils 50 mm verwendet.

Die Kerne wurden nun unter anderen Druckbedingungen als zu Beginn der vorstehenden Beispiele beschrieben, also bei 23 °C mit Kohlendioxid bei einem Leitungsdruck von 0,36 bar und einer Strömungsgeschwindigkeit von 5,5 I pro Minute begast. Die Ergebnisse sind in Tabelle 2 zusammengestellt.

## Patentansprüche

1. Bindemittel auf Basis wäßriger Alkalimetallsilikatlösungen mit einem Si0₂-Gehalt von 22 bis 33 Gew.-% sowie einem Gehalt an Glycerin und Polyglycerinen, dadurch gekennzeichnet, daß sie enthalten:
a) 70 bis 99 Gew.-% einer wäßrigen Alkalimetallsilikatlösung mit einem Si0₂-Gehalt von 23 bis 37 Gew.-% und einem Molverhältnis Si0₂ : Me₂0 von (2,0 bis 3,3) : 1, wobei Me Natrium und/oder Kalium und/oder Lithium bedeutet, und
b) 1 bis 30 Gew.-% eines in der Alkalimetallsilikatlösung gelösten Gemisches aus Glycerin und Polyglycerinen mit einer OH-Zahl im Bereich von 1560 bis 1200, enthaltend, jeweils bezogen auf das Gemisch:
70 bis 15 Gew.-% Glycerin,
40 bis 6 Gew.-% Diglycerin,
5 bis 20 Gew.-% Triglycerin,
3 bis 13 Gew.-% Tetraglycerin,
12 bis 30 Gew.-% höhere Polyglycerine,
wobei sich die Anteile der angegebenen Einzelbestandteile des Gemisches jeweils auf 100 Gew.-% ergänzen.

2. Bindemittel nach Anspruch 1, dadurch gekennzeichnet, daß das Gemisch aus Glycerin und Polyglycerinen eine OH-Zahl im Bereich von 1500 bis 1200 aufweist und, jeweils bezogen auf das Gemisch,
65 bis 20 Gew.-% Glycerin,
35 bis 9 Gew.-% Diglycerin,
7 bis 18 Gew.-% Triglycerin,
4 bis 12 Gew.-% Tetraglycerin,
13 bis 28 Gew.-% höhere Polyglycerine
enthält, wobei sich die Anteile der angegebenen Einzelbestandteile des Gemisches jeweils auf 100 Gew.-% ergänzen.

3. Bindemittel nach einem der Ansprüche 1 oder 2, dadurch gekennzeichnet, daß sie enthalten:
a) 75 bis 96 Gew.-% der wäßrigen Alkalimetallsilikatlösung und
b) 4 bis 25 Gew.-% des Gemisches aus Glycerin und Polyglycerinen.

4. Bindemittel nach einem der Ansprüche 1 bis 3, dadurch gekennzeichnet, daß die wäßrige Alkalimetallsilikatlösung einen Si0₂-Gehalt von 25 bis 35 Gew.-% und ein Molverhältnis Si0₂ : Me₂0 von (2,3 bis 2,8) : 1, wobei Me Natrium und/oder Kalium bedeutet, aufweist.

5. Bindemittel nach einem der Ansprüche 1 bis 4, dadurch gekennzeichnet, daß das Gemisch aus Glycerin und Polyglycerinen eine OH-Zahl im Bereich von 1400 bis 1200 aufweist und, jeweils bezogen auf das Gemisch,
39 bis 20 Gew.-% Glycerin,
30 bis 25 Gew.-% Diglycerin,
12 bis 16,5 Gew.-% Triglycerin,
5 bis 11,5 Gew.-% Tetraglycerin,
14 bis 27 Gew.-% höhere Polyglycerine
enthält, wobei sich die Anteile der angegebenen Einzelbestandteile des Gemisches jeweils auf 100 Gew.-% ergänzen.

6. Bindemittel nach Anspruch 5, dadurch gekennzeichnet, daß das Gemisch aus Glycerin und Polyglycerinen eine OH-Zahl im Bereich von 1350 bis 1250 aufweist und, jeweils bezogen auf das Gemisch,
34,3 bis 24,7 Gew.-% Glycerin,
28,7 bis 26,2 Gew.-% Diglycerin,
13,2 bis 15,4 Gew.-% Triglycerin,
6,6 bis 9,8 Gew.-% Tetraglycerin,
17,2 bis 23,9 Gew.-% höhere Polyglycerine
enthält, wobei sich die Anteile der angegebenen Einzelbestandteile des Gemisches jeweils auf 100 Gew.-% ergänzen.

7. Bindemittel nach einem der Ansprüche 5 oder 6, dadurch gekennzeichnet, daß das Gemisch aus Glycerin und Polyglycerinen durch katalytische, partielle Dehydratisierung von Glycerin, insbesondere unter Zusatz von Kaliumhydroxid, hergestellt worden ist.

8. Verwendung eines Bindemittels nach den Ansprüchen 1 bis 7 zur Herstellung von Formkörpern aus feinteiligen Füllstoffen, insbesondere von Formen und/oder Kernen für den Metallguß, unter Zusatz an sich bekannter anorganischer und/oder organischer Härter.

## Claims

1. Binders based on aqueous alkali metal silicate solutions with an Si0₂ content of 22 to 33% by weight and with a content of glycerol and polyglycerols, characterized in that they contain:
a) 70 to 99% by weight of an aqueous alkali metal silicate solution with an Si0₂ content of 23 to 37% by weight and a molar ratio of Si0₂ to Me₂0 of (2.0 to 3.3):1, Me being sodium and/or potassium and/or lithium, and
b) 1 to 30% by weight of a mixture of glycerol and polyglycerols - dissolved in the alkali metal silicate solution - with an OH value of 1560 to 1200 which, based on the mixture, contains:
70 to 15% by weight of glycerol,
40 to 6% by weight of diglycerol,
5 to 20% by weight of triglycerol,
3 to 13% by weight of tetraglycerol,
12 to 30% by weight of higher polyglycerols,
the percentage contents of the individual constituents of the mixture adding up to 100% by weight.

2. Binders as claimed in claim 1, characterized in that the mixture of glycerol and polyglycerols has an OH value of 1500 to 1200 and, based on the mixture, contains:
65 to 20% by weight of glycerol,
35 to 9% by weight of diglycerol,
7 to 18% by weight of triglycerol,
4 to 12% by weight of tetraglycerol,
13 to 28% by weight of higher polyglycerols,
the percentage contents of the individual constituents of the mixture adding up to 100% by weight.

3. Binders as claimed in claim 1 or 2, characterized in that they contain:
a) 75 to 96% by weight of the aqueous alkali metal silicate solution and
b) 4 to 25% by weight of the mixture of glycerol and polyglycerols.

4. Binders as claimed in any of claims 1 to 3, characterized in that the aqueous alkali metal silicate solution has an Si0₂ content of 25 to 35% by weight and a molar ratio of Si0₂ to Me₂0 of (2.3 to 2.8)-:1, Me being sodium and/or potassium.

5. Binders as claimed in any of claims 1 to 4, characterized in that the mixture of glycerol and polyglycerols has an OH value of 1400 to 1200 and, based on the mixture, contains:
39 to 20 % by weight of glycerol,
30 to 25 % by weight of diglycerol,
12 to 16.5% by weight of triglycerol,
5 to 11.5% by weight of tetraglycerol,
14 to 27 % by weight of higher polyglycerols,
the percentage contents of the individual constituents of the mixture adding up to 100% by weight.

6. Binders as claimed in claim 5, characterized in that the mixture of glycerol and polyglycerols has an
OH value of 1350 to 1250 and, based on the mixture, contains:
34.3 to 24.7% by weight of glycerol,
28.7 to 26.2% by weight of diglycerol,
13.2 to 15.4% by weight of triglycerol,
6.6 to 9.8% by weight of tetraglycerol,
17.2 to 23.9% by weight of higher polyglycerols,
the percentage contents of the individual constituents of the mixture adding up to 100% by weight.

7. Binders as claimed in claim 5 or 6, characterized in that the mixture of glycerol and polyglycerols has been produced by catalytic partial dehydration of glycerol, more particularly in the presence of potassium hydroxide.

8. The use of the binder claimed in claims 1 to 7 for the production of moulded articles of fine-particle fillers, more especially moulds and/or cores for the casting of metals, in the presence of inorganic and/or organic hardening agents known per se.

## Revendications

1. Agents liants à base de solutions aqueuses de silicate de métal alcalin ayant une teneur en Si0₂ allant de 22 à 33 % en poids ainsi qu'une teneur en glycérol et en polyglycérols, caractérisés en ce que les agents liants contiennent:
a) de 70 à 99 % en poids d'une solution aqueuse de silicate de métal alcalin avec une concentration en Si0₂ de 23 à 37 % en poids et un rapport molaire Si0₂/Me₂0 de (2,0 à 3,3):1 dans lequel Me signifie du sodium et/ou du potassium et/ou du lithium et,
b) de 1 à 30 % en poids d'un mélange dissout dans la solution de silicate de métal alcalin, à base de glycérol et de polyglycérols ayant un indice d'hydroxyle dans la zone de 1560 à 1200, contenant à chaque fois rapporté au mélange:
de 70 à 15 % en poids de glycérol
40 à 6 % en poids de diglycérol
5 à 20 % en poids de triglycérol
3 à 13 % en poids de tétraglycérol
12 à 30 % en poids de polyglycérols supérieurs
dans lequel les proportions des constituants individuels mentionnés du mélange se complètent respectivement à 100 % en poids.

2. Agents liants selon la revendication 1, caractérisés en ce que le mélange à base de glycérol et de polyglycérols possède un indice d'OH dans la zone de 1500 à 1200 et renferme à chaque fois rapporté au mélange,
de 65 à 20 % en poids de glycérol
35 à 9 % en poids de diglycérol
7 à 18 % en poids de triglycérol
4 à 12 % en poids de tétraglycérol
de 13 à 28 % en poids de polyglycérols supérieurs
dans lequel les proportions des constituants individuels mentionnés du mélange se complètent respectivement à 100 % en poids.

3. Agents liants selon l'une des revendications 1 ou 2, caractérisés en ce qu'ils renferment:
a) 75 à 96 % en poids de solution aqueuse de silicate de métal alcalin, et
b) 4 à 25 % en poids de mélange de glycérol et de polyglycérols.

4. Agents liant selon l'une des revendications 1 à 3, caractérisés en ce que la solution aqueuse de silicate de métal alcalin possède une teneur en Si0₂ de 25 à 35 % en poids et un rapport molaire Si0₂/Me₂0 de (2,3 à 2,8) : 1, dans lequel Me signifie du sodium et/ou du potassium.

5. Agents liants selon l'une des revendications 1 à 4, caractérisés en ce que le mélange à base de glycérol et de polyglycérols possède un indice d'OH dans la zone de 1400 à 1200, et respectivement rapporté au mélange contient:
39 à 20 % en poids de glycérol
30 à 25 % en poids de diglycérol
12 à 16,5 % en poids de triglycérol
5 à 11,5 % en poids de tétraglycérol
14 à 27 % en poids de polyglycérols supérieurs,
dans lequel les proportions des constituants individuels mentionnés du mélange se complètent à chaque fois à 100 % en poids.

6. Agents liants selon la revendication 5, caractérisés en ce que le mélange à base de glycérol et de polyglycérols possède un indice d'OH dans la zone de 1350 à 1250 et contient à chaque fois rapporté au mélange:
34,3 à 24,7 % en poids de glycérol
28,7 à 26,2 % en poids de diglycérol
13,2 à 15,4 % en poids de triglycérol
6,6 à 9,8 % en poids de tétraglycérol
17,2 à 23,9 % en poids de polyglycérols supé
rieurs, dans lequel les proportions des constituants individuels indiqués du mélange se complètent à chaque fois à 100 % en poids.

7. Agents liants selon l'une des revendications 5 ou 6, caractérisés en ce que le mélange à base de glycérol et de polyglycérols a été produit par déshydratation partielle, catalytique du glycérol, en particulier par addition d'hydroxyde de potassium.

8. Utilisation d'un agent liant selon les revendications 1 à 7 pour la production de solides de moulage à base de substances de remplissage finement divisées, en particulier celles de moules et/ou de noyaux pour la coulée de métal, tout en ajoutant des agents durcisseurs minéraux et/ou organiques connus en soi.
